# EUROPÄISCHE PATENTSCHRIFT

(11) **EP 0 139 111 B1**
(45) Veröffentlichungstag und Bekanntmachung des Hinweises auf die Patenterteilung: **04.11.1987**
(21) Anmeldenummer: 84108776.0
(22) Anmeldetag: 25.07.1984
(51) Int. Cl.: C25D 11/12, B41N 1/08

(54) **Verfahren zur zweistufigen anodischen Oxidation von Trägermaterialien aus Alumunium für Offsetdruckplatten**
Process for two step anodic oxidation of aluminium carrier materials for offset printing plates
Procédé d'oxidation anodique en deux étapes des matériaux de support en aluminium pour plaques d'impression offset

(30) Priorität: 03.08.1983 DE 3328048
(43) Veröffentlichungstag der Anmeldung: 02.05.1985
(73) Patentinhaber: HOECHST AKTIENGESELLSCHAFT, 65926 Frankfurt am Main (DE)
(72) Erfinder: Mohr, Dieter, Dr. Dipl.-Chem., D-6229 Schlangenbad (DE)

## Beschreibung

Die Erfindung betrifft ein zweistufiges anodisches Oxidationsverfahren für Aluminium, das als Trägermaterial für Offsetdruckplatten eingesetzt wird.

Trägermaterialien für Offsetdruckplatten werden entweder vom Verbraucher direkt oder vom Hersteller vorbeschichteter Druckplatten ein- oder beidseitig mit einer strahlungs(licht)empfindlichen Schicht (Reproduktionsschicht) versehen, mit deren Hilfe ein druckendes Bild auf photomechanischem Wege erzeugt wird. Nach Herstellung einer Druckform aus der Druckplatte trägt der Schichtträger die beim späteren Drucken farbführenden Bildstellen und bildet zugleich an den beim späteren Drucken bildfi-eien Stellen (Nichtbildstellen) den hydrophilen Bildhintergrund für den lithographischen Druckvorgang.

An einen Schichtträger für Reproduktionsschichten zum Herstellen von Offsetdruckplatten sind deshalb folgende Anforderungen zu stellen:
- Die nach der Belichtung relativ löslicheren Teile der strahlungsempfindlichen Schicht müssen durch eine Entwicklung leicht zur Erzeugung der hydrophilen Nichtbildstellen rückstandsfrei vom Träger zu entfernen sein, ohne daß der Entwickler dabei in größerem Ausmaß das Trägermaterial angreift.
- Der in den Nichtbildstellen freigelegte Träger muß eine große Affinität zu Wasser besitzen, d. h. stark hydrophil sein, um beim lithographischen Druckvorgang schnell und dauerhaft Wasser aufzunehmen und gegenüber der fetten Druckfarbe ausreichend abstoßend zu wirken.
- Die Haftung der lichtempfindlichen Schicht vor bzw. der druckenden Teile der Schicht nach der Belichtung muß in einem ausreichenden Maß gegeben sein.
- Das Trägermaterial soll eine gute mechanische Beständigkeit z. B. gegen Abrieb und eine gute chemische Resistenz, insbesondere gegenüber alkalischen Medien besitzen.

Als Basismaterial für derartige Schichtträger wird besonders häufig Aluminium verwendet, das nach bekannten Methoden durch Trockenbürstung, Naßbürstung, Sandstrahlen, chemische und/oder elektrochemische Behandlung oberflächlich aufgerauht wird. Zur Steigerung der Abriebfestigkeit werden insbesondere elektrochemisch aufgerauhte Substrate noch einem Anodisierungsschritt zum Aufbau einer dünnen Oxidschicht unterworfen. Diese anodischen Oxidationsverfahren werden üblicherweise in Elektrolyten wie H2S04, H₃PO₄, H₂C₂0₄, H₃B0₃, Amidosulfonsäure, Sulfobernsteinsäure, Sulfosalicylsäure oder deren Mischungen durchgeführt. Die in diesen Elektrolyten oder Elektrolytgemischen aufgebauten Oxidschichten unterscheiden sich in Struktur, Schichtdicke und Widerstandsfähigkeit gegenüber Chemikalien. In der Praxis der Produktion von Offsetdruckplatten werden insbesondere wäßrige H₂S0₄- oder H₃P0₄-Lösung eingesetzt. Für H₂S0₄ enthaltende Elektrolyte wird beispielhaft auf die EP-B-0 004 569 (= US-A-4 211 619) und den dort genannten Stand der Technik verwiesen.

In wäßrigen, H₂S0₄ enthaltenden Elektrolyten erzeugte Aluminiumoxidschichten sind amorph und besitzen bei Offsetdruckplatten üblicherweise ein Schichtgewicht von etwa 0,5 bis 10 g/m², entsprechend einer Schichtdicke von etwa 0,15 bis 3,0 µm. Nachteilig ist bei der Verwendung eines so anodisch oxidierten Trägermaterials für Offsetdruckplatten die relativ geringe Resistenz der in H₂S0₄-Elektrolyten erzeugten Oxidschichten gegenüber alkalischen Lösungen, wie sie beispielsweise bei der Verarbeitung von vorsensibilisierten Offsetdruckplatten in steigendem Umfang zum Einsatz kommen, bevorzugt in zeitgemäßen Entwicklerlösungen für bestrahlte negativ- oder insbesondere positiv-arbeitende strahlungsempfindliche Schichten.

Die anodische Oxidation von Aluminium in Phosphorsauerstoffsäuren oder Phosphaten enthaltenden wäßrigen Elektrolyten ist an sich ebenfalls bekannt:
In der DE-B-16 71 614 (= US-A-3 511 661) wird ein Verfahren zur Herstellung einer lithographischen Druckplatte beschrieben, bei dem der Aluminiumträger bei einer Temperatur von mindestens 17°C in einer mindestens 10 %igen wäßrigen H₃P0₄-Lösung anodisch oxidiert wird, bis die Aluminiumoxidschicht eine Dicke von mindestens 50 nm hat.

Aus der DE-A-18 09 248 (= US-A-3 594 289) ist ein Verfahren bekannt, bei dem ein Druckplattenträgermaterial aus Aluminium in einer 50 %igen wäßrigen H₃P0₄-Lösung bei einer Stromdichte von 0,5 bis 2,0 A/dm² und einer Temperatur von 15 bis 40° C anodisch oxidiert wird.

Das Verfahren zur anodische Oxidation von Aluminiumträgern, insbesondere für Druckplatten, gemäß der DE-A-23 28 311 (= US-A-3 836 437) wird in einer 5 bis 50 %igen wäßrigen Na₃P0₄-Lösung bei einer Temperatur von 20 bis 40°C, einer Stromdichte von 0,8 bis 3,0 A/dm² und während einer Zeitspanne von 3 bis 10 min durchgeführt. Die so erzeugte Aluminiumoxidschicht soll ein Gewicht von 10 bis 200 mg/m² aufweisen.

Das wäßrige Bad zur elektrolytischen Behandlung von Aluminium, das danach mit einer wasserlöslichen oder wasserdispergierbaren Beschichtungssubstanz versehen werden soll, nach der DE-B-23 49 113 (= US-A-3 960 676) enthält 5 bis 45 % an Silikaten, 1 bis 2,5 % an Permanganaten oder von 1 % bis zur Sättigung an Boraten, Phosphaten, Chromaten, Molybdaten oder Vanadaten.

Aus der DE-A-27 29 391 (= GB-A-1 587 260) ist ein Trägermaterial für Druckplatten bekannt, das eine Oxidschicht trägt, die durch anodische Oxidation von Aluminium in einer wäßrigen Lösung aus H₃P0₃ oder einem Gemisch aus H_{Z}S0_{4/}H₃POg erzeugt wird; danach wird dieser relativ porösen Oxidschicht noch ein zweiter Oxidfilm vom "Sperrschicht"-Typ überlagert, der beispielsweise in Borsäure, Weinsäure oder Borate enthaltenden wäßrigen Lösungen durch anodische Oxidation entstehen kann. Sowohl die erste Stufe (Beispiel 3, 5 min) als auch die zweite Stufe (Beispiel 3, 2 min) werden sehr langsam ausgeführt, außerdem die zweite bei einer relativ hohen Temperatur (80°).

Eine in diesen Elektrolyten erzeugte Oxidschicht ist zwar oftmals gegenüber alkalischen Medien beständiger als eine in einem Elektrolyten auf Basis von H₂S0₄-Lösung erzeugte Oxidschicht; sie weist auch noch einige andere Vorteile wie hellere Oberfläche, bessere Wasserführung oder geringe Adsorption von Farbstoffen ("Schleierbildung" in den Nichtbildstellen) auf, sie hat aber auch signifikante Nachteile. In einer modernen Bandanlage zur Herstellung von Druckplattenträgern können bei praxisgerechten Spannungen und Verweilzeiten beispielsweise nur Oxidschichtgewichte von bis zu etwa 1,5 g/m² erzeugt werden, einer Schichtstärke, die naturgemäß einen geringeren Schutz gegen mechanischen Abrieb bietet als eine dickere, in einem H₂S0₄-Elektrolyten hergestellte Oxidschicht. Aufgrund des größeren Porenvolumens und -durchmessers einer in H₃P0₄ aufgebauten Oxidschicht ist auch die mechanische Stabilität des Oxids selbst geringer, was eine weitere Einbuße bezüglich der Abriebfestigkeit zur Folge hat.

Es sind auch bereits Verfahren bekanntgeworden, welche die Vorteile beider Elektrolyten zu vereinigen suchen, indem eine zweistufige Behandlungsweise stattfindet.

Das Verfahren zur Herstellung von Druckplattenträgermaterialien aus Aluminium gemäß der DE-A-22 51 710 (= GB-A-1 410 768) wird so durchgeführt, daß das Aluminium zunächst in einem H₂S0₄ enthaltenden Elektrolyten anodisch oxidiert und diese Oxidschicht anschließend in einer 5 bis 50 Vol.-%igen wäßrigen H₃P0₄-Lösung ohne Einwirkung von elektrischem Strom nachbehandelt wird. Die eigentliche Oxidschicht soll ein Flächengewicht von 1 bis 6 g/m² aufweisen, wobei dieses Gewicht beim Eintauchen in die wäßrige H₃P0₄-Lösung signifikant abnimmt, beispielsweise pro min Tauchzeit bei einer wäßrigen H₃P0₄-Lösung um etwa 2 bis 3 g/m². Auch eine elektrochemische Behandlung in der H₃P0₄-Lösung soll möglich sein (Beispiel 11) oder der Einsatz eines Mischelektrolyten aus H₃P0_{4/}H₂S0₄ (Beispiel 12), wobei auch in diesen Fällen ein Oxidschicht-Abtrag erfolgt.

Eine zweistufige elektrochemische Behandlung in zunächst einem Elektrolyten auf der Basis von H₂S0₄ und dann in einem Elektrolyten auf der Basis von H₃P0₄ beschreibt auch die US-A-3 940 321. Die zwei-stufige anodische Oxidation bzw. Behandlungsweise führt dazu, daß die im H₂S0₄-Elektrolyten aufgebaute Oxidschicht in der H₃P0₄-Lösung unter den bisher bekannten Bedingungen wieder in zu starkem Maße zurückgelöst wird.

Es wird gelegentlich auch beschrieben, bestimmte Oberflächenmodifizierungen bereits vor der anodischen Oxidation in H₂S0₄-Lösungen durchzuführen, beispielsweise
- in der EP-A-0 008 212 eine Elektrolyse in einem Borationen enthaltenden Bad vor der anodischen Oxidation in einem zweiten Bad (z. B. einer wäßrigen H₂S0₄-Lösung), der pH-Wert des ersten Bades sollte bei 9 bis 11 liegen und die Behandlungstemperatur bei 50 bis 80° C; die Stärke der ersten Schicht soll bei mindestens 2 um liegen, die der zweiten bei höheren Werten (z. B. bei etwa 20 um),
- in der DE-B-26 51 346 (= GB-A-1 523 030) eine Elektrolyse in einer wäßrigen Lösung aus einem Salz (wie einem Borat oder Phosphat) und gegebenenfalls einer Säure oder einem Salz als Sperrschicht-Bildner (z. B. Borsäure oder Ammoniumborat).

Beide Veröffentlichungen beziehen sich jedoch nur auf Aluminium, das für Fensterrahmen, Platten (Vertäfelungen) und Befestigungen für Gebäudekonstruktionen oder dekorative Aluminiumformkörper für Fahrzeuge oder Haushaltsartikel eingesetzt werden soll. Außerdem würde eine Bildung von dünneren Schichten dazu führen, daß diese bei der Zweitbehandlung zu leicht wieder aufgelöst werden könnten.

In der DE-B-24 31 793 (= GB-A-1 412 929) wird eine Aluminiumoberfläche mit heißem Wasser oder Dampf (unter Bildung einer Böhmit-Schicht) behandelt und anschließend noch eine Elektrolyse in einer wäßrigen Lösung eines Salzes der Kiesel-, Phosphor-, Molybdän-, Vanadin-, Permangan-, Zinn- oder Wolframsäure durchgeführt. Diese Bebandlung soll zu einer größeren Schichtdicke, einer verbesserten Zähigkeit, einer feineren Struktur und damit zu größerer Korrosionsbeständigkeit (z. B. gegen Säuren oder Alkali) führen. Ein ähnliches Verfahren beschreibt auch die DE-B-24 32 364 (= US-A-3 945 899), wobei die Oberfläche des Aluminiums dort nicht nur als Böhmitschicht, sondern auch als chemische "Umwandlungsschicht" als Folge einer Chromat- oder Phosphatbehandlung vorliegen kann. Die Elektrolysedauern liegen in den Beispielen im Bereich von 2 bis 10 min. Beide Behandlungsschritte sind aber für moderne Bandanlagen zu langwierig, und außerdem sind die nichtelektrolytisch erzeugten Aluminiumschichten für die an Hochleistungsdruckplatten gestellten Praxisforderungen weniger geeignet (z. B. bezüglich der Abriebfestigkeit und der Wechselwirkungen mit der lichtempfindlichen Schicht).

In den EP-B-0 007 233 und 0 007 234 werden Trägermaterialien für Druckplatten aus Aluminium so anodisch oxidiert, daß sie als Mittelleiter zuerst durch ein Bad mit wäßriger 45 %iger H₃P0₄ und einer Anode und dann in ein Bad wäßriger 15 %iger H₂S0₄ und einer Kathode laufen. Die beiden Elektroden können auch an einer Wechselspannungsquelle angeschlossen werden. Es wird auch angegeben, aber nicht weiter spezifiziert, daß die Behandlung mit H₃P0₄ eine reine Tauchbehandlung sein könne oder daß statt der Säuren auch neutrale oder alkalische Lösungen möglich wären.

Aus der GB-A-20 88 901 ist ein zweistufiges anodisches Oxidationsverfahren für Druckplattenträgermaterialien aus Aluminium bekannt, bei dem in der ersten Stufe ein wäßriger Elektrolyt mit einem Gehalt an H₃P0₄ und in der zweiten Stufe ein wäßriger Elektrolyt mit einem Gehalt an H₂S0₄ und H₃P0₄ eingesetzt werden. In der ersten Stufe wird eine Lösung eingesetzt, die mindestens 250 g H₃P0₄ pro 1 enthält. Eine Badüberwachung für einen Mischelektrolyten ist immer schwierig und aufwendig zu steuern, so daß in modernen Bandanlagen der Einsatz von Mischelektrolyten möglichst vermieden wird. Der Einsatz von höheren Säurekonzentrationen an H₃P0₄ hat sich wegen der großen Rücklöseeffekte eher als nachteilig gezeigt, dies gilt auch für den Einsatz von Wechselstrom in der Zweistufenanodisierung. Wenn beide Elektroden an einer Stromquelle angeschlossen sind, kann dies ebenfalls nachteilig sein, da eine solche Variante produktionstechnisch schwieriger zu steuern ist.

Primär in H₃P0₄ enthaltenden wäßrigen Elektrolyten erzeugte Oxidschichten bilden bekanntlich eine verhältnismäßig kompakte Barriereschicht, was an sich zur Erhöhung der Alkaliresistenz des Oxids und damit zum Schutz des darunterliegenden Aluminiums beiträgt. Bei einer nachfolgenden Behandlung in H₂S0₄ enthaltenden wäßrigen Elektrolyten kann sich eine solche kompakte Barriereschicht oftmals jedoch eher als hinderlich erweisen, da ihr elektrischer Widerstand erst überwunden werden muß, wodurch hohe Spannungen erforderlich werden. Dadurch steigt die Gefahr des Auftretens von "Verbrennungen", d.h. von Durchschlägen durch die primär gebildete Oxidschicht, die für die Anwendung auf dem Lithographiegebiet nicht akzeptiert werden können.

Zum Stand der Technik gehört weiterhin die US-A-4 188 270. Hierbei handelt es sich jedoch um ein teilweise zweistufiges elektrolytisches Glänzverfahren für nicht aufgerauhtes Aluminium unter Verwendung von Natriumphosphat unter Zusatz von organischen oder anorganischen Säuren oder deren Salze zur Herstellung glänzender Gegenstände. Auch für dieses Verfahren gilt das vorstehend für die Badüberwachung Gesagte. Aufgabe der vorliegenden Erfindung ist es deshalb, ein Verfahren zur Erhöhung der Alkaliresistenz von Trägermaterialien für Offsetdruckplatten auf der Basis von aufgerauhtem und anodisch oxidiertem Aluminium vorzuschlagen, das in einer modernen Bandanlage relativ schnell und ohne großen Aufwand durchgeführt werden kann, bei dem der Anteil der Oxidrücklösung gering ist bzw. eine Rücklösung nicht auftritt, und das die von der anodischen Oxidation in wäßriger H₂S0₄-Lösung her bekannten positiven Eigenschaft der Oxidschicht erhält und bei dem das Verfahrensprodukt eine hohe chemische Beständigkeit besitzt.

Die Erfindung geht aus von einem Verfahren zur Herstellung von platten-, folien- oder bandförmigen Trägermaterialien für Offsetdruckplatten aus chemisch, mechanisch und/oder elektrochemisch aufgerauhtem Aluminium oder einer seiner Legierungen durch eine zweistufige anodische Oxidation in a) einem wäßrigen Elektrolyten, der anorganische Verbindungen mit Phosphoroxo-Anionen enthält und anschließend b) in einem wäßrigen Elektrolyten, der Schwefelsäure enthält. Das erfindungsgemäße Verfahren ist dann dadurch gekennzeichnet, daß man die Stufe a) in einem wäßrigen Elektrolyten mit einem Gehalt von 5 bis 500 g/I an Phosphoroxo-Anionen enthaltenden Verbindungen, ausgenommen ist ein aus wäßriger H₃P0₄ bestehender Elektrolyt, während eines Zeitraums von 1 bis 60 sec, bei einer Spannung zwischen 10 und 100 V und bei einer Temperatur von 10 bis 80°C durchführt, bis ein Oxidschichtgewicht von 0,4 bis 1,4 g/m² erreicht ist und dann das so anodisierte Material in der Stufe b) in einem Elektrolyten mit einem Gehalt an Schwefelsäure von 100 bis 250 g/I und wenigstens 5 g/I an A1³⁺⁻lonen bei einer Temperatur von 20 bis 60°C behandelt, bis ein Oxidschichtgewicht von bis zu 3 g/m2 erreicht ist.

In einer bevorzugten Ausführungsform des erfindungsgemäßen Verfahrens wird die Stufe a) während eines Zeitraums von 5 bis 60 sec, bei einer Spannung zwischen 20 und 80 V und bei einer Temperatur von 15 bis 60° C durchgeführt.

Der wäßrige Elektrolyt mit dem genannten Gehalt an Phosphoroxo-Anionen enthält bevorzugt ein Salz mit dem entsprechenden Anion, insbesondere ein Salz mit einem Alkali-, Erdalkali- oder Ammonium-Kation und einem Phosphoroxo-Anion, aber auch Säuren, bevorzugt Oligo- und Polyphosphorsäuren sind einsetzbar. Die Konzentration des wäßrigen Elektrolyten kann in weiten Grenzen variiert werden, bevorzugt solange sie zwischen 5 und 500 g/1 liegt, insbesondere zwischen 10 und 200 g/i. Beispiele für geeignete Verbindungen im Elektrolyten sind:
Natriumdihydrogenphosphat NaH₂P0₄
Dinatriumhydrogenphosphat Na₂HPO₄
Trinatriumphosphat Na₃P0₄
Phosphorige Säure H₃P0₃
Dinatriumphosphit Na₂HP0₃
Diphosphorsäure (Pyrophosphorsäure) H₄P₂0₇
Natriumpyrophosphat Na₄P₂0₇
Triphosphorsäure H₅P₃O₁₀
Natriumtriphosphat Na₅P₃0₁₀
Polyphosphorsäure Hₙ₊₂PₙO₃ₙ₊₁
Hexanatriumtetrapolyphosphat Na₆P₄0₁₃
Hexanatriummetaphosphat Na₆(PO₃)₆

Die Alkaliresistenz der nach dem erfindungsgemäßen Verfahren hergestellten Schichten bleibt bei Einsatz der Phosphoroxo-Anionen, mit Ausnahme bei Einsatz von Na₃P0₄, im allgemeinen-verhältnismäßig unabhängig von der Elektrolytkonzentration - in einer vergleichbaren Größenordnung, sofern die Zinkattestzeiten als Basis genommen werden. Der Stromverlauf der Anodisierung kann etwa so charakterisiert werden, daß nach einer sehr kurzzeitigen Anfangsstromdichte von etwa 18 bis 25 A/dm² diese bereits nach etwa 2 bis 5 sec auf Werte von unter 10 A/dm² absinkt, um nach etwa 10 bis 20 sec bereits gegen 0 abzufallen. Im Falle des Einsatzes von Na₃P0₄ bleibt während der Dauer der Annodisierung - je nach angelegter Spannung - eine konstante Stromdichte von etwa 5 bis 20 A/dm² erhalten. Eine gewisse Ausnahme bildet das Na₃P0₄ auch bezüglich der Alkaliresistenz der damit erzeugten Oxidschichten, denn eine Steigerung der Elektrolytkonzentration führt auch zu einer deutlichen Verlängerung der Zinkattestzeiten. Mit der Anwendung höherer Spannungen steigt im allgemeinen auch die Alkaliresistenz der Schichten.

Zu den geeigneten Grundmaterialien für das erfindungsgemäß zu oxidierende Material zählen solche aus Aluminium oder einer seiner Legierungen, die beispielsweise einen Gehalt von mehr als 98,5 Gew.-% an AI und Anteile an Si, Fe, Ti, Cu und Zn aufweisen. Diese Aluminiumträgermaterialien werden noch, gegebenenfalls nach einer Vorreinigung, mechanisch (z. B. durch Bürsten und/oder mit Schleifmittel-Behandlungen), chemisch (z. B. durch Ätzmittel) und/oder elektrochemisch (z. B. durch Wechselstrombehandlung in wäßrigen HCI-, HN0₃- oder in Salzlösungen) aufgerauht. Im erfindungsgemäßen Verfahren werden insbesondere Materialien mit elektrochemischer oder einer Kombination aus mechanischer und elektrochemischer Aufrauhung eingesetzt. Alle Verfahrensstufen können diskontinuierlich durchgeführt werden, sie werden aber bevorzugt kontinuierlich durchgeführt.

Im allgemeinen liegen die Verfahrensparameter, insbesondere bei kontinuierlicher Verfahrensführung, in der Aufrauhstufe in folgenden Bereichen: die Temperatur des Elektrolyten zwischen 20 und 60"C, die Wirkstoff(Säure-, Salz-)Konzentration zwischen 2 und 100 g/I (bei Salzen auch höher), die Stromdichte zwischen 15 und 250 A/dm², die Verweilzeit zwischen 3 und 100 sec und die Elektrolytströmungsgeschwindigkeit an der Oberfläche des zu behandelnden Werkstücks zwischen 5 und 100 cm/sec; als Stromart wird meistens Wechselstrom eingesetzt, es sind jedoch auch modifizierte Stromarten wie Wechselstrom mit unterschiedlichen Amplituden der Stromstärke für den Anoden- und Kathodenstrom möglich. Die mittlere Rauhtiefe R_{z} der aufgerauhten Oberfläche liegt dabei im Bereich von etwa 1 bis 15 µm. Die Rauhtiefe wird nach DIN 4768 in der Fassung vom Oktober 1970 ermittelt, die Rauhtiefe Rz ist dann das arithmetische Mittel aus den Einzelrauhtiefen fünf aneinandergrenzender Einzelmeßstrecken.

Die Vorreinigung umfaßt beispielsweise die Behandlung mit wäßriger NaOH-Lösung mit oder ohne Entfettungsmittel und/oder Komplexbildnern, Trichlorethylen, Aceton, Methanol oder anderen handelsüblichen sogenannten Aluminiumbeizen. Der Aufrauhung oder bei mehreren Aufrauhstufen auch noch zwischen den einzelnen Stufen kann noch zusätzlich eine abtragende Behandlung nachgeschaltet werden, wobei insbesondere maximal 2 g/m² abgetragen werden (zwischen den Stufen auch bis zu 5 g/m²); als abtragend wirkende Lösungen werden im allgemeinen wäßrige Alkalihydroxidlösungen bzw. wäßrige Lösungen von alkalisch reagierenden Salzen oder wäßrige Säurelösungen auf der Basis von HN0₃, H₂S0₄ oder H₃P0₄ eingesetzt. Neben einer abtragenden Behandlungsstufe zwischen der Aufrauhstufe und den Anodisierstufen sind auch solche nicht-elektrochemischen Behandlungen bekannt, die lediglich eine spülende und/oder reinigende Wirkung haben und beispielsweise zur Entfernung von bei der Aufrauhung gebildeten Belägen ("Schmant") oder einfach zur Entfernung von Elektrolytresten dienen; im Einsatz sind für diese Zwecke beispielsweise verdünnte wäßrige Alkalihydroxidlösungen oder Wasser.

Nach dem Aufrauhverfahren schließt sich dann in den weiteren Verfahrensstufen als erste anodische Oxidation Stufe a) des Aluminiums die weiter oben dargestellte Verfahrensweise an. Vor der Stufe b) kann eine Spülstufe eingeschaltet werden. Die Stufe b) wird in einem Elektrolyten mit einem Gehalt an H₂S0₄ durchgeführt, so wie es eingangs bei der Würdigung des Standes der Technik dargestellt ist. Neben H₂S0₄ und Wasser in der Hauptsache wird ein geeigneter Elektrolyt auch AI³⁺⁻lonen enthalten, die entweder während des Verfahrens entstehen oder bereits von vornherein zugesetzt werden [z. B. als Al₂(SO₄)₃]. Insbesondere enthält der Elektrolyt in der Stufe b) 100 bis 250 g/I an H₂S0₄, mindestens 5 g/I an A1³⁺⁻lonen, und die Stufe wird bei 20 bis 60°C durchgeführt. Zur anodischen Oxidation in diesen Stufen wird bevorzugt Gleichstrom verwendet, es kann jedoch auch Wechselstrom oder eine Kombination dieser Stromarten (z. B. Gleichstrom mit überlagertem Wechselstrom) eingesetzt werden. Die Verfahrensdauer liegt in beiden Stufen bevorzugt bei etwa 5 bis 60 sec. Die Schichtgewichte der in der Stufe a) erzeugten Oxidschicht bewegen sich im allgemeinen zwischen etwa 0,4 bis 1,4 g/m², entsprechend einer Schichtdicke von etwa 0,01 bis 0,4 µm; sie liegen bevorzugt bei etwa 0,6 bis 1,0 g/m², entsprechend etwa 0,02 bis 0,3 µm. Diese Oxidschicht wird dann, gegebenenfalls nach Spülen mit Wasser, weiterbehandelt in der Stufe b), wobei das Oxidgewicht auf Werte von beispielsweise 1 bis 3 g/m² (entsprechend 0,3 bis 1 µm) gesteigert werden kann. Die Aluminiumoxidschichten enthalten auch A1₂(SO₄)₃ und AIP0₄.

Den Stufen einer anodischen Oxidation des Trägermaterials aus Aluminium können auch eine oder mehrere Nachbehandlungsstufen nachgestellt werden, wobei dies insbesondere im vorliegenden Verfahren oftmals nicht erforderlich ist. Dabei wird unter Nachbehandeln insbesondere eine hydrophilierende chemische oder elektrochemische Behandlung der Aluminiumoxidschicht verstanden, beispielsweise eine Tauchbehandlung des Materials in einer wäßrigen Polyvinylphosphonsäure-Lösung nach der DE-C-16 21 478 (= GB-A-1 230 447), eine Tauchbehandlung in einer wäßrigen Alkalisilikat Lösung nach der DE-B-14 71 707 (= US-A-3 181 461) oder eine elektrochemische Behandlung (Anodisierung) in einer wäßrigen Alkalisilikat-Lösung nach der DE-A-25 32 769 (= US-A-3 902 976). Diese Nachbehandlungsstufen dienen insbesondere dazu, die bereits oftmals ausreichende Hydrophilie der Aluminiumoxidschicht noch zusätzlich zu steigern, wobei die übrigen bekannten Eigenschaften dieser Schicht mindestens erhalten bleiben.

Die erfindungsgemäß hergestellten Materialien werden als Träger für Offsetdruckplatten verwendet, d. h. es wird entweder beim Hersteller von vorsensibilisierten Druckplatten oder direkt vom Verbraucher eine strahlungsempfindliche Beschichtung ein- oder beidseitig auf das Trägermaterial aufgebracht. Als strahlungs(licht)empfindliche Schichten sind grundsätzlich alle Schichten geeignet, die nach dem Bestrahlen (Belichten), gegebenenfalls mit einer nachfolgenden Entwicklung und/oder Fixierung eine bildmäßige Fläche liefern, von der gedruckt werden kann.

Neben den auf vielen Gebieten verwendeten Silberhalogenide enthaltenden Schichten sind auch verschiedene andere bekannt, wie sie z. B. in "Light-Sensitive Systems" von Jaromir Kosar, John Wiley & Sons Verlag, New York 1965 beschrieben werden: die Chromate und Dichromate enthaltenden Kolloidschichten (Kosar, Kapitel 2); die ungesättigte Verbindungen enthaltenden Schichten, in denen diese Verbindungen beim Belichten isomerisiert, umgelagert, cyclisiert oder vernetzt werden (Kosar, Kapitel 4); die photopolymerisierbare Verbindungen enthaltenden Schichten, in denen Monomere oder Präpolymere gegebenenfalls mittels eines Initiators beim Belichten polymerisieren (Kosar, Kapitel 5); und die o-Diazo-chinone wie Naphthochinondiazide, p-Diazo-chinone oder Diazoniumsalz-Kondensate enthaltenden Schichten (Kosar, Kapitel 7). Zu den geeigneten Schichten zählen auch die elektrophotographischen Schichten, d. h. solche die einen anorganischen oder organischen Photoleiter enthalten. Außer den lichtempfindlichen Substanzen können diese Schichten selbstverständlich noch andere Bestandteile wie z. B. Harze, Farbstoffe oder Weichmacher enthalten. Insbesondere können die folgenden lichtempfindlichen Massen oder Verbindungen bei der Beschichtung der nach dem erfindungsgemäßen Verfahren hergestellten Trägermaterialien eingesetzt werden:
positiv-arbeitende, o-Chinondiazide, insbesondere o-Naphthochinondiazide wie Naphthochinon-(1,2)-diazid-(2)-sulfonsäureester oder -amide, die nieder- oder höhermolekular sein können, als lichtempfindliche Verbindung enthaltende Reproduktionsschichten, die beispielsweise in den DE-C-854 890, 865 109, 879 203, 894 959, 938 233, 1 109 521, 1 144 705, 1 118 606, 1 120 273, 1 124 817 und 2 331 377 und den EP-A-0 021 428 und 0 055 814 beschrieben werden;
negativ-arbeitende Reproduktionsschichten mit Kondensationsprodukten aus aromatischen Diazoniumsalzen und Verbindungen mit aktiven Carbonylgruppen, bevorzugt Kondensationsprodukte aus Diphenylamindiazoniumsalzen und Formaldehyd, die beispielsweise in den DE-C-596 731, 1 138 399, 1 138 400, 1 138 401, 1 142 871, 1 154 123, den US-A-2 679 498 und 3 050 502 und der GB-A-712 606 beschrieben werden;
negativ-arbeitende, Mischkondensationsprodukte aromatischer Diazoniumverbindungen enthaltende Reproduktionsschichten, beispielsweise nach der DE-C-20 65 732, die Produkte mit mindestens je einer Einheit aus a) einer kondensationsfähigen aromatischen Diazoniumsalzverbindung und b) einer kondensationsfähigen Verbindung wie einem Phenolether oder einem aromatischen Thioether, verbunden durch ein zweibindiges, von einer kondensationsfähigen Carbonylverbindung abgeleitetes Zwischenglied wie einer Methylengruppe aufweisen;
positiv-arbeitende Schichten nach der DE-A-26 10 842 der DE-C-27 18 254 oder der DE-A-29 28 636, die eine bei Bestrahlung Säure abspaltende Verbindung, eine monomere oder polymere Verbindung, die mindestens eine durch Säure abspaltbare C-O-C-Gruppe aufweist (z. B. eine Orthocarbonsäureestergruppe oder eine Carbonsäureamidacetalgruppe) und gegebenenfalls ein Bindemittel enthalten;
negativ-arbeitende Schichten aus photopolymerisierbaren Monomeren, Photoinitiatoren, Bindemitteln und gegebenenfalls weiteren Zusätzen; als Monomere werden dabei beispielsweise Acryl- und Methacrylsäureester oder Umsetzungsprodukte von Diisocyanaten mit Partialestern mehrwertiger Alkohole eingesetzt, wie es beispielsweise den US-A-2 760 363 und 3 060 023 und den DE-A-20 64 079 und 23 61 041 beschrieben wird;
negativ-arbeitende Schichten gemäß der DE-A-30 36 077, die als lichtempfindliche Verbindung ein Diazoniumsalz-Polykondensationsprodukt oder eine organische Azidoverbindung und als Bindemittel ein hochmolekulares Polymeres mit seitenständigen Alkenylsulfonyl- oder Cycloalkenylsulfonylurethan-Gruppen enthalten.

Es können auch photohalbleitende Schichten, wie sie z. B. in den DE-C-11 17 391, 15 22 497, 15 72 312, 23 22 046 und 23 22 047 beschrieben werden, auf die erfindungsgemäß hergestellten Trägermaterialien aufgebracht werden, wodurch hoch-lichtempfindliche, elektrophotographisch-arbeitende Druckplatten entstehen.

Die aus den nach dem erfindungsgemäßen Verfahren hergestellten Trägermaterialen erhaltenen beschichteten Offsetdruckplatten werden in bekannter Weise durch bildmäßiges Belichten oder Bestrahlen und Auswaschen der Nichtbildbereiche mit einem Entwickler, beispielsweise einer wäßrig-alkalischen Entwicklerlösung, in die gewünschte Druckform überführt. Überraschenderweise zeichnen sich Offsetdruckplatten, deren Trägermaterialien nach dem erfindungsgemäßen Verfahren behandelt wurden, gegenüber solchen Platten, bei denen das gleiche Trägermaterial ohne Anwendung der Stufe a) behandelt wurde, durch eine erheblich verbesserte Alkaliresistenz aus. Daneben weisen die erfindungsgemäß hergestellten Trägermaterialen bzw. die aus ihnen hergestellten Offsetdruckplatten bzw. -druckformen die folgenden Charakteristika auf:
- die beim Einsatz von HgP0₄ in der Stufe a) zu beobachtenden "Verbrennungen" treten im erfindungsgemäßen Verfahren nicht auf,
- die beim Einsatz von H₃P0₄ in der Stufe a) zu ermittelnde Alkaliresistenz der Oxidschicht wird erfindungsgemäß, insbesondere bei Einsatz von Salzen, noch deutlich verbessert,
- die beim Einsatz von Salzen mit Phosphoroxo-Anionen in der Stufe b), d- h- bei einer Umkehrung des erfindungsgemäßen Verfahrens zu ermittelnde Alkaliresistenz wird bei nahezu gleicher Oxidschichtdicke noch zusätzlich verbessert,
- die Hydrophilie der Oberfläche wird gegenüber einem Einsatz von Salzen mit Phosphoroxo-Anionen in der Stufe b) (Umkehrung) so stark verbessert, daß möglicherweise eine zusätzliche Hydrophilierung überflüssig wird, und
- darüber hinaus bleiben die von umgekehrten Verfahren her bekannten Vorteile wie gute Abriebfestigkeit, helle Oberfläche, keine "Farbschleier"-Bildung und vorzügliche Wasserführung mindestens erhalten.

In der vorstehenden Beschreibung und den nachfolgenden Beispielen bedeuten 0/o-Angaben, wenn nichts anderes bemerkt wird, immer Gew.-%. Gew.-Teile stehen zu Vol.-Teilen im Verhältnis von g zu cm³. Im übrigen wurden folgende Methoden zur Prüfung der Alkaliresistenz der Oberfläche in den Beispielen angewandt, deren jeweilige Ergebnisse in Tabellen zusammengefaßt wurden:
Zinkattest (nach US-PS-3 940 321, Spalten 3 und 4, Zeilen 29 bis 68 und Zeilen 1 bis 8):
   Als Maß für die Alkaliresistenz einer Aluminiumoxidschicht gilt die Auflösegeschwindigkeit der Schicht in sec in einer alkalischen Zinkatlösung. Die Schicht ist umso alkalibeständiger je länger sie zur Auflösung braucht. Die Schichtdicken sollten in etwa vergleichbar sein, da sie natürlich auch einen Parameter für die Auflösegeschwindigkeit darstellen. Man bringt einen Tropfen einer Lösung aus 500 ml H₂0 dest., 480 g KOH und 80 g Zinkoxid auf die zu untersuchende Oberfläche und bestimmt die Zeitspanne bis zum Auftreten von metallischem Zink, was an einer Dunkelfärbung der Untersuchungsstelle zu erkennen ist.

### Gravimetrischer Abtrag

Die auf der Rückseite durch eine Lackschicht geschützte Probe von definierter Größe wird in einem Bade bewegt, das eine wäßrige Lösung eines Gehalts von 6 g/I an NaOH enthält. Der in diesem Bad erlittene Gewichtsverlust wird gravimetrisch bestimmt. Als Behandlungsdauer in dem alkalischen Bad werden Zeiten von 1,2,4 oder 8 min gewählt.

### Vergleichsbeispiel V1

Ein walzblankes Aluminiumblech der Dicke 0,3 mm wird mit einer wäßrig-alkalischen Beizlösung bei einer Temperatur von 50 bis 70°C entfettet. Die elektrochemische Aufrauhung der Aluminiumoberfläche erfolgt mit Wechselstrom in einem HN0₃ enthaltenden Elektrolyten, wobei eine Oberflächenrauhigkeit mit einem R_{z}-Wert von etwa 6 µm erhalten wird. Die anschließende anodische Oxidation wird entsprechend dem in der EP-B-0 004 569 beschriebenen Verfahren in einem wäßrigen Elektrolyten mit einem Gehalt an H₂S0₄ und Al₂(SO₄)₃ durchgeführt, was zu einem Schichtgewicht von 2,8 g/m² führt.

### Beispiel 1

Ein nach den Angaben des Vergleichsbeispiels V1 gebeiztes und aufgerauhtes Aluminiumblech wird bei Raumtemperatur bei einer Gleichspannung von 40 V in einer wäßrigen Lösung mit einem Gehalt von 100 g/I an NagP0₄ während 30 sec anodisch oxidiert. Nach dem Spülen mit vollentsalztem Wasser wird das Blech in einer zweiten Stufe, enthaltend eine wäßrige Lösung von 200 g/I an H₂S0₄ und 50 g/I an A1₂(SO₄)₃ bei 20 V während 30 sec ebenfalls anodisch oxidiert. Die Oxidgewichtsbestimmung ergibt einen Wert von 1,3 g/m². Weitere Ergebnisse und Verfahrensvariationen siehe Tabelle I.

Zur Herstellung einer Offsetdruckplatte wird dieser Träger mit der folgenden negativ-arbeitenden lichtempfindlichen Lösung beschichtet:
0,70 Gew.-Teile des Polykondensationsproduktes aus 1 Mol 3-Methoxy-diphenylamin-4-diazoniumsulfat und 1 Mol 4,4'-Bis-methoxymethyl-diphenylether, ausgefällt als Mesitylensulfonat,
3,40 Gew.-Teile 85 %ige Phosphorsäure,
3,00 Gew.-Teile eines modifizierten Epoxidharzes, erhalten durch Umsetzen von 50 Gew.-Teilen eines Epoxidharzes mit einem Molgewicht unterhalb 1000 und 12,3 Gew.-Teilen Benzoesäure in Ethylenglykolmonomethylether in Geqenwart von Benzyltrimethvlammoniumhvdroxid,

Nach dem Belichten durch eine Negativmaske wird mit einer Lösung von

entwickelt.

Die Druckplatte ist zügig und schleierfrei zu entwickeln. Durch das helle Aussehen der Trägeroberfläche ergibt sich ein sehr guter Kontrast zwischen Bild- und Nichtbildbereichen. Die Auflagenhöhe beim Drucken von der Druckform beträgt 200 000.

### Beispiel 2

Ein nach den Angaben des Beispiels 1 vorbereitetes und zweistufig anodisch oxidiertes Aluminiumband wird zur Herstellung einer Offsetdruckplatte mit folgender positiv-arbeitender lichtempfindlicher Lösung beschichtet:

Das beschichtete Band wird im Trockenkanal bei Temperaturen bis 120°C getrocknet. Die so hergestellte Druckplatte wird unter einer Positivvorlage belichtet und mit einem Entwickler der folgenden Zusammensetzung entwickelt:

Die erhaltene Druckform ist kopier- und drucktechnisch einwandfrei und besitzt einen sehr guten Kontrast nach dem Belichten, die Druckauflage beträgt 150 000.

### Vergleichsbeispiel V2

Ein nach den Angaben des Vergleichsbeispiels V1 gebeiztes und aufgerauhtes Aluminiumblech wird bei Raumtemperatur bei einer Gleichspannung von 40 V in einer wäßrigen Lösung eines Gehalts von 100 g/I an H₃P0₄ während 30 sec anodisch oxidiert. Nach dem Spülen mit vollentsalztem Wasser wird das Blech nach den Angaben des Beispiels 1 einer zweiten anodischen Oxidation unterworfen. Unter den Bedingungen des Beispiels 1 ist kein Stromfluß festzustellen, erst bei Erhöhung der Spannung auf 35 bis 40 V tritt die Anodisierungsreaktion schlagartig ein. Nach Beendigung der zweiten Anodisierstufe zeigt das Blech deutlich Verbrennungen in der Oberfläche. Das Oxidschichtgewicht beträgt 0,75 g/m².

### Beispiele 3 bis 8

Ein nach den Angaben des Vergleichsbeispiels V1 gebeiztes und elektrochemisch aufgerauhtes Aluminiumblech wird in den in der Tabelle 1 aufgeführten wäßrigen Elektrolytlösungen anodisch mit Gleichspannung behandelt. Dazu werden die ebenfalls in der Tabelle angegebenen Behandlungsparameter angewandt. Anschließend wird in einer zweiten Stufe in einem H₂S0₄ enthaltenden Elektrolyten gemäß Beispiel 1 nachanodisiert.

### Beispiele 9 bis 29

Ein nach den Angaben des Vergleichsbeispiels V1 gebeiztes und elektrochemisch aufgerauhtes Aluminiumblech wird in den in der Tabelle II aufgeführten wäßrigen Elektrolytlösungen anodisch mit Gleichspannung behandelt. Dazu werden die ebenfalls in der Tabelle 11 angegebenen Behandlungsparameter angewandt. Anschließend wird in einer zweiten Stufe in einem H₂S0₄ enthaltenden Elektrolyten gemäß Beispiel 1 nachanodisiert.

### Beispiel 30

Ein gemäß Beispiel 24 mit einer Spannung von 60 V während 30 sec in der ersten Anodisierstufe behandelter und gemäß Beispiel 1 nachanodisierter Träger wird zur Herstellung einer elektrophotographisch arbeitenden Offsetdruckplatte mit folgender Lösung beschichtet:
10,00 Gew.-Teile 2,5-Bis(4'-diethylaminophenyl)-1,3,4,-oxdiazol
10,00 Gew.-Teile eines Mischpolymerisates aus Styrol und Maleinsäureanhydrid mit einem Erweichungspunkt von 210° C
0,02 Gew.-Teile Rhodamin FB (C. I. 45 170)
300,00 Gew.-Teile Ethylenglykolmonomethylether

Die Schicht wird im Dunkeln mittels einer Corona auf etwa 400 V negativ aufgeladen. Die aufgeladene Platte wird in einer Reprokamera bildmäßig belichtet und anschließend mit einem elektrophotographischen Suspensionsentwickler entwickelt, der eine Dispersion von 3,0 Gew.-Teilen Magnesiumsulfat in einer Lösung von 7,5 Gew.-Teilen Pentaerythritharzester in 1200 Vol.-Teilen eines Isoparaffingemisches mit einem Siedebereich von 185 bis 210°C darstellt. Nach Entfernen der überschüssigen Entwicklerflüssigkeit wird der Entwickler fixiert und die Platte während 60 sec in eine Lösung aus
35 Gew.-Teilen Natriummetasilikat . 9 H₂0,
140 Gew.-Teilen Glyzerin,
550 Gew.-Teilen Ethylenglykol und
140 Gew.-Teilen Ethanol getaucht. Die Platte wird dann mit einem kräftigen Wasserstrahl abgespült, wobei die nicht mit Toner bedeckten Stellen der Photoleiterschicht entfernt werden, die Platte ist dann druckfertig.

### Beispiel 31

Ein nach den Angaben des Beispiels 3 vorbereitetes Aluminiumband wird in einem weiteren Behandlungsschritt (zusätzliche Hydrophilierung) in eine 0,2 %ige wäßrige Lösung von Polyvinylphosphonsäure bei 50°C während 20 sec getaucht. Nach der Trocknung wird das derart zusätzlich hydrophilierte Trägermaterial wie im Beispiel 3 beschrieben, weiterverarbeitet, wobei die farbabstoßende Wirkung der Nichtbildstellen verbessert werden kann. Eine noch günstigere Hydrophilierung wird mit den in der DE-A-31 26 636 beschriebenen komplexartigen Umsetzungsprodukten aus a) solchen Polymeren wie Polyvinylphosphonsäure und b) einem Salz eines mindestens zweiwertigen Metallkations erreicht.

## Patentansprüche

1. Verfahren zur Herstellung von platten-, folien- oder bandförmigen Trägermaterialien für Offsetdruckplatten aus chemisch, mechanisch und/oder elektrochemisch aufgerauhtem Aluminium oder einer seiner Legierungen durch eine zweistufige anodische Oxidation in a) einem wäßrigen Elektrolyten, der anorganische Verbindungen mit Phosphoroxo-Anionen enthält und anschließend b) in einem wäßrigen Elektrolyten, der Schwefelsäure enthält, dadurch gekennzeichnet, daß man die Stufe a) in einem wäßrigen Elektrolyten mit einem Gehalt von 5 bis 500 g/I an Phosphoroxo-Anionen enthaltenden Verbindungen, ausgenommen ist ein aus wäßriger H₃P0₄ bestehender Elektrolyt, während eines Zeitraums von 1 bis 60 sec, bei einer Spannung zwischen 10 und 100 V und bei einer Temperatur von 10 bis 80°C durchführt, bis ein Oxidschichtgewicht von 0,4 bis 1,4 g/m² erreicht ist und dann das so anodisierte Material in der Stufe b) in einem Elektrolyten mit einem Gehalt an Schwefelsäure von 100 bis 250 g/I und wenigstens 5 g/I an AI³⁺⁻lonen bei einer Temperatur von 20 bis 60° C behandelt, bis ein Oxidschichtgewicht von bis zu 3 g/m² erreicht ist.

2. Verfahren nach Anspruch 1, dadurch gekennzeichnet, daß a) während eines Zeitraums von 5 bis 60 sec, bei einer Spannung zwischen 20 und 80 V und bei einer Temperatur von 15 bis 60° C durchgeführt wird.

3. Verfahren nach Anspruch 1 oder 2, dadurch gekennzeichnet, daß in a) der wäßrige Elektrolyt ein Salz mit einem Alkali-, Erdalkali- oder Ammonium-Kation und einem Phosphoroxo-Anion enthält.

4. Verfahren nach einem der Ansprüche 1 bis 3, dadurch gekennzeichnet, daß das Aluminium elektrochemisch oder mechanisch und elektrochemisch aufgerauht wird.

5. Verfahren nach einem der Ansprüche 1 bis 4, dadurch gekennzeichnet, daß die Stufe b) in einem Zeitraum von 5 bis 60 sec durchgeführt wird.

6. Verfahren nach einem der Ansprüche 1 bis 5, dadurch gekennzeichnet, daß nach der Stufe b) zusätzlich eine Hydrophilierung durchgeführt wird.

## Claims

1. A process for the production of sheet-like, film-like or web-like bases for offset printing plates from chemically, mechanically and/or electrochemically roughened aluminum or one of it's alloys by means of a two-stage anodic oxidation in a) an aqueous electrolyte containing inorganic compounds with phosphoroxo anions and then b) in an aqueous electrolyte containing sulfuric acid, wherein stage a) is carried out in an aqueous electrolyte containing 5 to 500 g/I of compounds having phosphoroxo anions, with the exception of an electrolyte consisting of aqueous H₃P0₄, for a period of 1 to 60 sec, at a voltage between 10 and 100 V and at a temperature of 10 to 80°C, until an oxide layer weight of 0.4 to 1.4 g/m² has been reached and the material anodized in this manner is then treated in stage b) in an electrolyte containing 100 to 250 g/I of sulfuric acid and at least 5 g/I of AI³⁺⁻ions at a temperature of 20 to 60°C, until an oxide layer weight of up to 3 g/m² has been reached.

2. The process as claimed in claim 1, wherein a) is carried out for a period of 5 to 60 sec, at a voltage between 20 and 80 V and at a temperature of 15 to 60° C.

3. The process as claimed in claim 1 or 2, wherein, in a), the aqueous electrolyte contains a salt possessing an alkali metal, alkaline earth metal or ammonium cation and a phosphoroxo anion.

4. The process as claimed in any of claims 1 to 3, wherein the aluminum is roughened electrochemically or mechanically and electrochemically.

5. The process as claimed in any of claims 1 to 4, wherein stage b) is carried out for a period of 5 to 60 sec.

6. The process as claimed in any of claims 1 to 5, wherein a hydrophilization step is additionally carried out after stage b).

## Revendications

1. Procédé pour la production de matériaux de support en forme de plaque, feuille ou bande, pour plaques d'impression offset, en aluminium ou en un de ses alliages, grainé chimiquement, mécaniquement et/ou électrochimiquement, par une oxydation anodique en deux étapes dans a) un électrolyte aqueux qui contient des composés inorganiques comportant des anions phosphoroxo, et ensuite b) dans un électrolyte aqueux qui contient de l'acide sulfurique, caractérisé en ce que l'on met en oeuvre l'étape a) dans un électrolyte aqueux ayant une teneur de 5 à 500 g/litre en composés contenant des anions phosphoroxo, à l'exception d'un électrolyte constitué de H₃P0₄ en solution aqueuse, pendant une durée de 1 à 60 secondes, à une tension comprise entre 10 et 100 V et à une température de 10 à 80°C, jusqu'à l'obtention d'un poids de la couche d'oxyde allant de 0,4 à 1,4 g/m², et on traite ensuite dans l'étape b) le matériau ainsi anodisé, à une température de 20 à 60°C, dans un électrolyte ayant une teneur de 100 à 250 g/litre en acide sulfurique et d'au moins 5 g/litre en ions AI3+, jusqu'à l'obtention d'un poids de couche d'oxyde allant jusqu'à 3 g/m².

2. Procédé selon la revendication 1, caractérisé en ce que l'on effectue l'étape a) pendant une durée de 5 à 60 secondes, à une tension comprise entre 20 et 80 V, et à une température de 15 à 60° C.

3. Procédé selon la revendication 1 ou 2, caractérisé en ce que, en a), l'électrolyte aqueux contient un sel comportant un cation alcalin, alcalino-terreux ou ammonium, et un anion phosphoroxo.

4. Procédé selon l'une des revendications 1 à 3, caractérisé en ce que l'aluminium est grainé électrochimiquement ou mécaniquement et électrochimiquement.

5. Procédé selon l'une des revendications 1 à 4, caractérisé en ce que l'étape b) est effectuée en une durée de 5 à 60 secondes.

6. Procédé selon l'une des revendications 1 à 5, caractérisé en ce que, après l'étape b), on effectue en plus une hydrophilisation.
